# EUROPÄISCHE PATENTSCHRIFT

(11) **EP 0 491 012 B1**
(45) Veröffentlichungstag und Bekanntmachung des Hinweises auf die Patenterteilung: **26.02.1997**
(21) Anmeldenummer: 91909385.6
(22) Anmeldetag: 18.05.1991
(51) Int. Cl.: D01D 5/098, D01D 5/088

(54) **VERFAHREN UND VORRICHTUNG ZUM HERSTELLEN VON KUNSTSTOFFÄDEN ODER -FASERN AUS POLYMEREN, INSBESONDERE POLYAMID, POLYESTER ODER POLYPROPYLEN**
PROCESS AND DEVICE FOR MAKING SYNTHETIC THREADS OR FIBRES FROM POLYMERS, ESPECIALLY POLYAMIDE, POLYESTER OR POLYPROPYLENE
PROCEDE ET DISPOSITIF DE PRODUCTION DE FILS OU FIBRES EN MATIERE PLASTIQUE A PARTIR DE POLYMERES, NOTAMMENT A PARTIR DE POLYAMIDE, POLYESTER OU POLYPROPYLENE

(30) Priorität: 06.07.1990 DE 4021545
(43) Veröffentlichungstag der Anmeldung: 24.06.1992
(73) Patentinhaber: JOHN BROWN DEUTSCHE ENGINEERING GmbH, 44795 Bochum (DE)
(72) Erfinder: EIFLÄNDER, Ingo, D-4300 Essen 14 (DE); HARTIG, Jürger, D-4390 Gladbeck (DE); GEIER, Rudolf, D-4300 Essen 1 (DE)
(74) Vertreter: Honke, Manfred, Dr.-Ing.
(86) Internationale Anmeldenummer: DE9100420
(87) Internationale Veröffentlichungsnummer: WO9201093

(56) Entgegenhaltungen:
- EP-A- 0 034 880
- EP-A- 0 042 664
- EP-A- 0 140 559
- DE-A- 2 117 659
- FR-A- 2 244 844

## Beschreibung

Die Erfindung betrifft ein Verfahren zum Herstellen von Kunststoffäden oder -fasern aus Polymeren, insbesondere Polyamid, Polyester oder Polypropylen, im Wege des Schmelzspinnens von Mikrofilamenten, wonach die mit vorgegebener Abzugsgeschwindigkeit abgezogenen Mikrofilamente hinter der Spinndüse in einer Kühlzone auf zumindest Erstarrungstemperatur abgekühlt und anschließend zum Zwecke des Verstreckens in einer Heizzone auf eine Temperatur oberhalb des Erstarrungspunktes erwärmt sowie gleichzeitig zur Erhöhung des Reibungswiderstandes bzw. Erzeugung der erforderlichen Streckspannung mit einem gasförmigen Medium, z. B. Luft, angeblasen werden.

Es ist ein derartiges Verfahren aus DE-B-2 117 659 bekannt, bei welchem der die Heizzone durchlaufende Kunststoffaden im Querstrom mit Luft angeblasen wird. Der Kunststoffaden besteht aus 50 Filamenten - auch Einzelkapillaren genannt - und weist einen Kapillartiter bzw. Einzeltiter von allenfalls 1,0 dtex, regelmäßig von 3,0 dtex auf. Die Heizzone wird von einem verhältnismäßig langen Heizrohr gebildet. Die von der Spinndüse abgegebenen Filamente werden nach Abkühlung, jedoch vor Eintritt in das Heizrohr unter Bildung des zum Zwecke des Verstreckens zu beheizenden Kunststoffadens gebündelt. Aus einer derartigen Bündelung resultiert eine gegenseitige Berührung der Filamente und folglich ungleichmäßige Wärmebehandlung. Das ist aus verschiedenen Gründen nachteilig. Zunächst einmal wird der Verstreckungsprozeß gestört, weil eine gleichmäßige Erwärmung der Filamente und folglich des Kunststoffadens über seinen Querschnitt auf eine Temperatur oberhalb des Erstarrungspunktes kaum möglich ist. Letzteres gilt auch in bezug auf die angestrebte Erhöhung des Reibungswiderstandes, um die für die Verstreckung erforderliche Streckspannung zu erzeugen. Hier kommt erschwerend hinzu, daß der Kunststoffaden ohnehin nur im Querschnitt angeblasen wird. Im übrigen kann die Abzugsgeschwindigkeit bzw. Aufspulgeschwindigkeit bei diesem bekannten Verfahren nicht beliebig erhöht werden und liegt bei lediglich 3500 m/min. Insoweit ist nicht nur die Produktivität unbefriedigend, sondern darüber hinaus weisen die nach diesen bekannten Verfahren hergestellten Kunststoffäden eine verhältnismäßig hohe Dehnung auf, jedenfalls sofern der Einzeltiter > 1,0 dtex ist. Derartige Kunststoffäden verlangen für ihre textile Verarbeitung eine aufwendige Nachbehandlung. Endlich baut die Anlage zur Herstellung solcher Kunststoffäden verhältnismäßig hoch, insbesondere wegen des langen Heizrohres bzw. Heizschachtes.

Ferner kennt man aus EP-A- 0 140 559 ein Verfahren zur Herstellung von Polyehtylenterephthalat (PET) - Garn aus Multifilamenten. Um die Gleichmäßigkeit der Multifilamente zu verbessern, wird dem geschmolzenen PET Siliciumdioxid (SiO₂) vor der Extrusion zugesetzt. Die Multifilamente kühlen nach der Extrusion in einer Kühlzone unter Gasatmosphäre ab.

Danach werden die Multifilamente in einer Konditionierzone erhitzt, und zwar auf eine Temperatur oberhalb der Glastemperatur bzw. des Erstarrungspunktes. In dieser Konditionierzone werden die Multifilamente verstreckt, und zwar mit einer Geschwindigkeit von ca. 2400 m/min. In der Konditionierzone werden die Multifilamente mit einem Luftstrom beaufschlagt, dessen Temperatur oberhalb der Glastemperatur, jedoch unterhalb des Schmelzpunktes liegt. Die Konditionierzone wird von einem zylindrischen Rohr gebildet, in welches Heizluft vom Boden her eingeführt wird. Ein Anblasen im Gegenstrom findet jedoch nicht statt. Das eigentliche Verstrecken der Multifilamente erfolgt in konventioneller Weise.

Der Erfindung liegt die Aufgabe zugrunde, ein Verfahren anzugeben, nach dem sich vollverstreckte Kunststoffäden oder -fasern (FOY = full oriented yarn) mit erhöhter Produktivität herstellen lassen, welche für die unmittelbare Verwendung - also ohne Nachbehandlung - in der Textilindustrie geeignet sind und sich zu einer besonders feinen, anschmiegsamen bzw. seidenähnlichen Ware verarbeiten lassen.

Diese Aufgabe löst die Erfindung bei einem gattungsgemäßen Verfahren dadurch, daß die Mikrofilamente mit einem Einzeltiter < 1,0 dtex in ungebündelter Ausrichtung durch die Heinzone hindurchgeführt und zur vollständigen Verstreckung von dem gasförmigen Medium im Gegenstrom angeblasen werden, und daß die Mikrofilamente mit einer Abzugsgeschwindigkeit > 3500 m/min bis 8000 m/min durch die Heizzone hindurchgezogen werden. - Bevorzugt finden Mikrofilamente mit einem Einzeltiter von 0,4 bis 0,8 dtex Verwendung. Die Lehre der Erfindung geht zunächst einmal von der Erkenntnis aus, daß durch das Anblasen der Mikrofilamente im Gegenstromverfahren ein erhöhter Reibungswiderstand und ohne weiteres die für eine vollständige Verstreckung erforderliche Streckspannung erreicht werden. Denn Gegenstrom bedeutet höherer Luftwiderstand, so daß mit steigender Abzugsgeschwindigkeit eine zunehmende Fadenspannung erzeugt wird, aus der optimale Verstreckung resultiert, wenn die zuvor abgekühlten Mikrofilamente in der Heizzone und folglich vor dem Aufspulen wieder auf eine Temperatur oberhalb ihres Erstarrungspunktes erwärmt werden. Da die Mikrofilamente nach Lehre der Erfindung die Heizzone ungebündelt durchlaufen, wird eine gleichmäßige Erwärmung der Mikrofilamente über deren Querschnitt erreicht. Diese gleichmäßige Erwärmung fördert die Vollorientierung bzw. Verstrekkung der Mikrofilamente und schließlich des entstehenden Kunststoffadens. Dieser Kunststoffaden bzw. die daraus herstellbaren Kunststoffasern bzw. Stapelfasern für Stapelfaser garne zeichnen sich durch eine besonders niedrigere Dehnung aus und sind ohne weitere Nachbehandlung aufgrund ihrer Fadenfeinheit verwendungsfähig, so daß sich aus den nach dem erfindungsgemäßen Verfahren hergestellten Fäden feine, anschmiegsame und gleichsam seidenähnliche Ware herstellen läßt. - Im Rahmen des erfindungsgemäßen Verfahrens findet die Verstreckung der Mikrofilamente also lediglich über den Luftwiderstand und die Temperatur in der Heizzone statt. Aus diesem Grunde ist ein möglichst kleiner Titer, insbesondere Kapillartiter, besonders günstig, weil dann Fadenspannung und Fadentemperatur schneller und leichter beeinflußbar bzw. verstellbar sind. Außerdem kann mit höheren Abzugsgeschwindigkeiten und folglich höherer Produktivität trotz einer verkürzten Heizzone gearbeitet werden.

Weitere vorteilhafte Ausgestaltungen der Erfindung sind im folgenden aufgeführt. So sieht die Erfindung vor, daß die Mikrofilamente in der Heizzone bei 150° C bis 250° C, vorzugsweise 220° C, beheizt werden und mit einer Abzugsgeschwindigkeit von 4500 m/min bis 5500 m/min, durch die Heizzone hindurchgezogen werden. Die beheizten Mikrofilamente werden zweckmäßigerweise erst hinter der Heizzone, jedoch vor dem Aufspulen gebündelt, erfahren also in der Heizzone eine besonders gleichmäßige Behandlung und Verstreckung.

Gegenstand der Erfindung ist auch eine Anlage, die zur Durchführung des beanspruchten Verfahrens wegen einfacher und gedrungener Bauweise besonders geeignet ist. Diese Anlage weist zumindest eine Spinndüse, einen Blasschacht als Kühlzone, einen Heizschacht als Heizzone mit einer Einrichtung zum Zuführen eines gasförmigen Mediums, eine Präparationseinrichtung, Galetten und eine Spuleinrichtung auf und ist dadurch gekennzeichnet, daß die Einrichtung zum Zuführen des gasförmigen Mediums als auslaufseitig des Heizschachtes gegenstromerzeugende Blaseinrichtungen, z. B. Blasdüsen, ausgebildet ist. Der Heizschacht ist vorzugsweise in Fadenabzugsrichtung 0,8 m bis 1,2 m unterhalb der Spinndüse angeordnet und weist eine Schachtlänge von 1 m bis 1,5 m, vorzugsweise 1,2 m auf. Dadurch reduziert sich die Bauhöhe. Ferner läßt sich der Verstreckungsgrad der Mikrofilamente und folglich hergestellten Kunststoffäden durch Veränderung der Heiztemperatur im Heizschacht und der Luftmengenzufuhr im Gegenstrom variieren.

Im folgenden wird die Erfindung anhand einer lediglich ein Ausführungsbeispiel darstellenden Zeichnung näher erläutert.

Die einzige Figur zeigt eine erfindungsgemäße Anlage zur Herstellung von vollorientierten Kunststoffäden 1 aus Mikrofilamenten 2. Diese Anlage weist in ihrem grundsätzlichen Aufbau eine Spinndüse 3 zum Erzeugen der Mikrofilamente 2 auf, die in einem nachfolgenden Blasschacht 4 abgekühlt werden. Unterhalb des Blasschachtes 4 befindet sich ein Heizschacht 5, durch den die Mikrofilamente 2 ungebündelt und in paralleler Anordnung hindurchgeführt, erwärmt und im Gegenstrom angeblasen werden. Das ist durch Pfeile angedeutet. Dem Heizschacht 5 folgt eine Präparationseinrichtung 6, nämlich ein Öler bzw. entsprechende Sprühdüsen. Die Bündelung der Mikrofilamente 2 zu den einzelnen Kunststoffäden 1 erfolgt im Bereich der Präparationseinrichtung 6. Die Kunststoffäden 1 werden dann über Galetten 7 einer Spuleinrichtung 8 bzw. einem Spulkopf zugeführt und aufgespult. Der Heizschacht 5 befindet sich in Fadenabzugsrichtung 0,8 m bis 1,2 m unterhalb der Spinndüse 3 und weist eine Schachtlänge von 1 m bis 1,5 m nach dem Ausführungsbeispiel von 1,2 m auf. Ferner weist der Heizschacht 5 gegenstromerzeugende Blaseinrichtungen 9,z. B. Blasdüsen auf.

Die nach dem erfindungsgemäßen Verfahren hergestellten Kunststoffäden weisen eine Dehnung < 40 %, vorzugsweise von 20 bis 30 %, und eine Festigkeit > 3,6, vorzugsweise > 4 cN/ dtex auf. Derartige Werte lassen sich erreichen, wenn mit einer Abzugsgeschwindigkeit von 4500 m/min gearbeitet wird und der Einzeltiter der Mikrofilamente < 1,0 dtex ist bzw. der Gesamttiter der betreffenden Kunststoffäden 30/48 dtex beträgt, die Kunststoffäden also aus 48 Mikrofilamenten bzw. Einzelkapillaren gebildet sind. Das macht die nachfolgende Tabelle unmittelbar deutlich.

| Abzugsgeschwindigkeit m/min | 3500 | 4500 | 4500 |
|---|---|---|---|
| Fadenfeinheit dtex | 83,7/48 | 85,3/48 | 30,6/48 |
| Dehnung % | 48,48 | 42,75 | 27,65 |
| Festigkeit cN/dtex | 3,6 | 3,79 | 4,11 |
| Uster N % | 0,99 | 0,87 | 1,58 |
| Fadenzugkraft | (32,5g) | (41,0 g) | (38,5 g) |
| | 0,32N | 0,40 N | 0,38 N |
| Schachttemperatur° C | 185 | 125 | 188 |
| Vergleichsdehnung POY % | 108,4 | 74,8 | 66,9 |

## Patentansprüche

1. Verfahren zum Herstellen von Kunststoffäden oder -fasern aus Polymeren, insbesondere Polyamid, Polyester oder Polypropylen, im Wege des Schmelzspinnens von Mikrofilamenten, wonach die mit vorgegebener Abzugsgeschwindigkeit abgezogenen Mikrofilamente hinter der Spinndüse in einer Kühlzone auf zumindest Erstarrungstemperatur abgekühlt und anschließend zum Zwecke des Verstreckens in einer Heizzone auf eine Temperatur oberhalb des Erstarrungspunktes erwärmt sowie gleichzeitig zur Erhöhung des Reibungswiderstandes bzw. Erzeugung der erforderlichen Streckspannung mit einem gasförmigen Medium, z. B. Luft, angeblasen werden, **dadurch gekennzeichnet**, daß die Mikrofilamente mit einem Einzeltiter < 1,0 dtex in ungebündelter Ausrichtung durch die Heizzone hindurchgeführt und zur vollständigen Verstreckung von dem gasförmigen Medium im Gegenstrom angeblasen werden, und daß die Mikrofilamente mit einer Abzugsgeschwindigkeit größer 3500 m/min bis 8000 m/min durch die Heizzone hindurchgezogen werden.

2. Verfahren nach Anspruch 1, dadurch gekennzeichnet, daß die Mikrofilamente mit einem Einzeltiter von 0,4 dtex bis 0,8 dtex behandelt werden.

3. Verfahren nach Anspruch 1 oder 2, dadurch gekennzeichnet, daß die Mikrofilamente in der Heizzone bei 150° C bis 250° C, vorzugsweise 220° C, beheizt werden.

4. Verfahren nach einem der Ansprüche 1 bis 3, dadurch gekennzeichnet, daß die Mikrofilamente mit einer Abzugsgeschwindigkeit von 4500 m/min bis 5500 m/min durch die Heizzone hindurchgezogen werden.

5. Verfahren nach einem der Ansprüche 1 bis 4, dadurch gekennzeichnet, daß die behandelten Mikrofilamente hinter der Heizzone vor dem Aufspulen gebündelt werden.

6. Anlage zur Durchführung des Verfahrens zum Herstellen von Kunststoffäden oder -fasern aus Polymeren, insbesondere Polyamid, Polyester oder Polypropylen, im Wege des Schmelzspinnens von Mikrofilamenten, nach einem der Ansprüche 1 bis 5, mit zumindest einer Spinndüse, einem Blasschacht als Kühlzone, einem Heizschacht als Heizzone mit einer Einrichtung zum Zuführen eines gasförmigen Mediums, einer Präparationseinrichtung, Galetten und einer Spuleinrichtung, dadurch gekennzeichnet, daß die Einrichtung zum Zuführen des gasförmigen Mediums als auslaufseitig des Heizschachtes (5) gegenstromerzeugende Blaseinrichtungen (9), z. B. Blasdüsen, ausgebildet ist.

7. Anlage nach Anspruch 6, dadurch gekennzeichnet, daß der Heizschacht (5) in Fadenabzugsrichtung 0,8 m bis 1,2 m unterhalb der Spinndüse (3) angeordnet ist und eine Schachtlänge von 1 m bis 1,5 m, vorzugsweise 1,2 m, aufweist.

## Claims

1. A method for the production of synthetic threads or fibres from polymers, in particular polyamide, polyester or polypropylene, by means of the melt-spinning of microfilaments, following which the microfilaments, which are withdrawn at a given withdrawal speed, are cooled behind the spinning nozzle in a cooling zone to at least solidification temperature and subsequently for the purpose of stretching are heated in a heating zone to a temperature above the solidification point and also at the same time, to increase the frictional resistance or to produce the necessary yield stress, are blown upon by a gaseous medium, e.g. air, characterised in that the microfilaments with a single titer < 1.0 dtex are passed in unbundled alignment through the heating zone and for complete stretching are blown upon by the gaseous medium in counter-current, and that the microfilaments are drawn through the heating zone at a withdrawal speed greater than 3500 m/min to 8000 m/min.

2. A method according to Claim 1, characterised in that the microfilaments with a single titer of 0.4 dtex to 0.8 dtex are treated.

3. A method according to Claim 1 or 2, characterised in that the microfilaments are heated in the heating zone at 150° to 250° C, preferably 220° C.

4. A method according to one of Claims 1 to 3, characterised in that the microfilaments are drawn through the heating zone at a withdrawal speed of 4500 m/min to 5500 m/min.

5. A method according to one of Claims 1 to 4, characterised in that the treated microfilaments are bundled behind the heating zone prior to winding.

6. An installation to carry out the method for the production of synthetic threads or fibres of polymers, in particular polyamide, polyester or polypropylene, by means of the melt-spinning of microfilaments, according to one of Claims 1 to 5, with at least one spinning nozzle, a blast shaft as cooling zone, a heating shaft as heating zone with a device for supplying a gaseous medium, a preparation device, rollers and a winding device, characterised in that the device for supplying the gaseous medium is constructed as blast devices (9), e.g. blast nozzles, producing a counter-current on the outlet side of the heating shaft (5).

7. An installation according to Claim 6, characterised in that the heating shaft (5) is arranged in the thread withdrawal direction 0.8 m to 1.2 m beneath the spinning nozzle (3) and has a shaft length of 1 m to 1.5 m, preferably 1.2 m.

## Revendications

1. Procédé de fabrication de fils ou de fibres synthétiques en polymère, en particulier polyamide, polyester ou polypropylène, par filage à chaud de microfilaments, selon lequel les microfilaments, tirés à une vitesse de tirage donnée, sont refroidis derrière la filière dans une zone de refroidissement, à au moins la température de solidification et sont ensuite chauffés, en vue de l'étirage, dans une zone de chauffage, à une température supérieure au point de solidification et simultanément, pour accroître la résistance à la friction ou pour produire la tension des tirages nécessaires, un fluide gazeux, par exemple de l'air, est soufflé sur ces microfilaments, caractérisé en ce qu'on fait passer à travers la zone de chauffage les microfilaments avec un titre individuel < 1 dtex dans une orientation non en faisceaux et en ce que pour l'étirage complet le fluide gazeux est soufflé à contre-courant sur ces microfilaments, et en ce que les microfilaments traversent la zone de chauffage avec une vitesse de tirage supérieure à 3 500 m/min jusqu'à 8 000 m/min.

2. Procédé selon la revendication 1, caractérisé en ce que les microfilaments sont traités avec un titre individuel de 0,4 dtex à 0,8 dtex.

3. Procédé selon la revendication 1 ou 2, caractérisé en ce que les microfilaments sont chauffés dans la zone de chauffage entre 150 °C et 250 °C, de préférence à 220 °C.

4. Procédé selon l'une des revendications 1 à 3, caractérisé en ce que les microfilaments sont tirés à travers la zone de chauffage à une vitesse de tirage de 4 500 m/min à 5 500 m/min.

5. Procédé selon l'une des revendications 1 à 4, caractérisé en ce que les microfilaments traités sont regroupés en faisceaux derrière la zone de chauffage, avant le bobinage.

6. Installation pour la mise en oeuvre du procédé de fabrication de fils ou de fibres synthétiques en polymère, en particulier polyamide, polyester ou polypropylène, par filage à chaud de microfilaments, selon l'une des revendications 1 à 5, avec au moins une filière, un puits de soufflage servant de zone de refroidissement, un puits de chauffage servant de zone de chauffage avec un dispositif pour l'envoi d'un fluide gazeux, un dispositif de préparation des galettes et un dispositif de bobinage, caractérisée en ce que le dispositif d'envoi du fluide gazeux est conçu comme des dispositifs de soufflage (9), par exemple des buses de soufflage, produisant un contre-courant côté sortie du puits de chauffage (5).

7. Installation selon la revendication 6, caractérisée en ce que le puits de chauffage (5) est situé dans le sens de tirage des fils de 0,8 m à 1,2 m au-dessous de la filière (3) et présente une longueur de puits de 1 m à 1,5 m, de préférence égale à 1,2 m.
